# EUROPÄISCHE PATENTSCHRIFT

(11) **EP 1 629 125 B1**
(45) Veröffentlichungstag und Bekanntmachung des Hinweises auf die Patenterteilung: **14.12.2011**
(21) Anmeldenummer: 04729879.9
(22) Anmeldetag: 28.04.2004
(51) Int. Cl.: C21B 5/00

(54) **BRENNSTOFFMISCHUNG ZUR ZUFÜHRUNG IN BLASFORMEN BEI DER ROHEISENERZEUGUNG IM HOCHOFEN UND VERFAHREN UND ANLAGE ZUR HERSTELLUNG UND ZUFÜHRUNG DER BRENNSTOFFMISCHUNG**
FUEL SYSTEM TO BE DELIVERED INTO TUYERES DURING THE PRODUCTION OF PIG IRON IN A BLAST FURNACE, AND METHOD AND INSTALLATION FOR THE PRODUCTION AND DELIVERY OF THE FUEL MIXTURE
MELANGE DE COMBUSTIBLE DESTINE A ETRE INTRODUIT DANS DES TUYERES POUR LA PRODUCTION DE FONTE BRUTE EN HAUT FOURNEAU ET PROCEDE ET INSTALLATION DE PRODUCTION ET D'INTRODUCTION DUDIT MELANGE COMBUSTIBLE

(30) Priorität: 26.05.2003 DE 10323902
(43) Veröffentlichungstag der Anmeldung: 01.03.2006
(73) Patentinhaber: Loesche GmbH, 40549 Düsseldorf (DE)
(72) Erfinder: WULFERT, Holger, 40217 Düsseldorf (DE); LIN, Rongshan, 66763 Dillingen (DE); HARTIG, Walter, 66839 Schmelz (DE); ZEWE, Horst, 66578 Schiffweiler (DE)
(74) Vertreter: Heim, Hans-Karl
(86) Internationale Anmeldenummer: PCT/EP2004/004479
(87) Internationale Veröffentlichungsnummer: WO 2004/106558

(56) Entgegenhaltungen:
- WO-A-00/22174
- DE-A- 4 104 072
- DE-A- 4 433 596
- GUDENAU H.W. ET AL: "Einblasen von Gichtstaub mit Kohlenstaub in den Hochofen", STAHL UND EISEN, vol. 119, no. 12, 15 December 1999 (1999-12-15), pages 81-87, XP000898795, VERLAG STAHLEISEN, DUSSELDORF, DE

## Beschreibung

Die Erfindung betrifft eine Brennstoffmischung zur Zuführung in Blasformen bei der Roheisenerzeugung im Hochofen gemäß dem Oberbegriff des Anspruchs 1 und ein Verfahren zur Herstellung und Zuführung der Brennstoffmischung gemäß dem Oberbegriff des Anspruchs 7.

Es ist bekannt, bei der Roheisenerzeugung in Hochöfen zur Verringerung des Koksverbrauchs mit dem Heißwind, welcher über die Wind- bzw. Blasformen im unteren Teil der Rast eingeleitet wird, noch weitere Reduktions- und Heizstoffe, beispielsweise Kohlenstaub, Öl oder Erdgas, einzublasen, wobei für Kohlenstaub insbesondere das PCI-(Pulverized Coal Injection)-Verfahren angewendet wird.

In dem Firmenprospekt "Pulverized Coal Injection Systems" der Paul Wurth S.A. von 05/2002 sind Mahlanlagen zur Erzeugung von Kohlenstaub sowie Verteilungs- und Zuführsysteme zum pneumatischen Zuführen des Kohlenstaubs in Hochofen-Windformen nach dem PCI-Verfahren beschrieben.

In der WO 99/64636 ist ein Verfahren beschrieben, bei welchem mit einem Katalysatorzusatz präparierter Kohlenstaub eingeblasen wird. Als Katalysatorzusatz werden wässrige Lösungen von Verbindungen der Nebengruppenelemente Zirkonium, Molybdän, Wolfram, Mangan, Eisen, Kobalt, Nickel, Kupfer, Zink oder von Aluminium, Zinn oder Blei, insbesondere eine Kupfersulfatlösung, vorgeschlagen.

In dem Artikel "Blast furnace efficiency enhancer for pulverized coal injection" der Zeitschrift "Steel Technology" Februar 2000, Seite 61 ff., ist das vorgenannte Verfahren weiter beschrieben. Der zum partiellen Ersatz von Koks über die Blasformen zugeführte Kohlenstaub weist eine Korngröße < 1 mm und einen Feuchtegehalt < 3 % auf, und pro Tonne Kohle werden 350 bis 600 ml Katalysatorlösung zugeführt. Die Zuführung erfolgt mit Hilfe einer gesonderten Einrichtung, welche nach einem Rohkohlesilo und vor einer MPS-Mühle angeordnet ist, wobei die Rohkohle durch Aufsprühen mit der Katalysatorlösung präpariert wird. Nachteilig ist, dass die Sprühvorrichtung wegen der korrosiven Eigenschaften der Katalysatorlösung besonderen Anforderungen genügen muss und außerdem zusätzlich ein Reinigungssystem zur regelmäßigen Säuberung der Düsen erforderlich ist.

Aus der DE 100 50 332 A1 sind ein Verfahren und eine Vorrichtung zur Präparierung von Brennstoffen, insbesondere von Kohlenstaub, für die Roheisenerzeugung bekannt, bei welchen ein Katalysator, welcher Cer- und Eisensalze organischer und/oder anorganischer Säuren enthält und eine Herabsetzung der Zündtemperatur und eine Beschleunigung der Verbrennung und damit einen schnelleren Abbrand des Restkokses bewirkt, eingesetzt wird. Die Präparierung des Kohlenstaubs erfolgt mit einer wässrigen Lösung des Katalysators während der Vermahlung der Rohkohle zu Kohlenstaub. Die Kohlenmühle, z.B. eine Luftstrom-Wälzmühle des LOESCHE-Typs, muss zur Präparierung des Kohlenstaubs mit entsprechenden Zuführeinrichtungen und Sprüheinrichtungen ausgerüstet sein. Um eine wirkungsvolle Benetzung der Kohlepartikel zu erreichen, sind außerdem Mess- und Regelungseinrichtungen erforderlich, welche in das Regelungs- und sicherheitstechnische Konzept der gesamten Mahlanlage einbezogen werden müssen und mit zusätzlichen Investitionen und Kosten verbunden sind.

Aus DE 41 04 072 A1 ist ein Recyclingsverfahren für ölhaltigen Walzenzunder bekannt, bei welchem der Walzenzunder als Zusatzstoff mit für das Einblasen im Hochofen vorgesehener Steinkohle gemahlen und getrocknet und danach als Brennstaub in den Hochofen eingeblasen wird. Die beschriebenen Brennstoffmischungen können Steinkohle und ölhaltigen Walzenzunder oder aber getrennt getrockneten Walzenzunder und Erdöl oder aber Walzenzunder, welcher mit einer geringen Menge Steinkohle zerkleinert und getrocknet wurde, und Erdöl enthalten. Der Anteil des Walzenzunders in einer Zunder-Steinkohle-Mischung wird mit 5 bis 20 %, vorzugsweise 6 bis 8 %, angegeben. Ein derartiger, relativ hoher Zunderanteil in der Brennstoffmischung kann jedoch zum Verklumpen vor und während des Mahlvorgangs sowie zu Problemen bei der Zuführung des Gemisches über die Blasformen und auch zu einer erhöhten Korrosion, insbesondere im Bereich der Zuführleitungen, Düsen und Dosierventile, führen. Als nachteilig kann sich auch der Einsatz von unbehandeltem Walzenzunder, welcher einen relativ hohen Öl- und Wasseranteil aufweist, erweisen. Zudem ist eine Warmhaltung des einzublasenden Steinkohle-Zunder-Gemisches beschrieben, welche zusätzliche Einrichtungen und Kosten erfordert.

Der Erfindung liegt die **Aufgabe** zugrunde, eine Brennstoffmischung zur Zuführung über die Blasformen eines Hochofens sowie ein Verfahren zum Herstellen und Zuführen der Brennstoffmischung anzugeben, welche bei einer außerordentlich effizienten Herstellung und Zuführung der Brennstoffmischung zu einem verbesserten Abbrandverhalten und optimierten Hochofenprozess führen.

In Bezug auf die Brennstoffmischung wird die Aufgabe durch die Merkmale des Anspruchs 1 und verfahrensmäßig wird die Aufgabe durch die Merkmale des Anspruchs 7 gelöst.

Die Erfindung geht von dem Grundgedanken aus, eine Brennstoffmischung aus wenigstens einem festen Kohlenstoffträger und einem Zundermaterial als ein vorreduziertes Eisenmaterial einzusetzen und zusammen mit dem Heißwind und/oder Sauerstoff durch die Wind- bzw. Blasformen dem Hochofen zuzuführen, beispielsweise nach dem PCI-Verfahren.

Als feste Kohlenstoffträger können Kohle, beispielsweise Steinkohle, aber auch Braunkohle, granulierte Kohle, Kohlemischungen, Kohle-Koks-Gemische und Kunststoffe, beispielsweise als Kunststoff-Kohle-Mischungen oder Kunststoff-Öl-Suspensionen eingesetzt und zusammen mit einem Zundermaterial als vorreduziertes Eisenmaterial in einer vorgebbaren Korngröße in Blasformen dem Hochofen zugeführt werden.

Bevorzugt wird eine Brennstoffmischung eingesetzt, welche als festen Kohlenstoffträger Kohle oder ein Gemisch aus Kohle und Petrolkoks und als Zundermaterial Walzenzunder enthält.

Es ist besonders vorteilhaft, dass die erfindungsgemäße Mischung in einer Mühle, insbesondere in einer Wälzmühle mit integriertem Sichter, beispielsweise in einer Luftstrom-Wälzmühle des LOESCHE-Typs, einem gemeinsamen Mahlprozess, zweckmä-βigerweise einer Mahl-Trocknung, unterzogen und mit einer vorgebbaren Korngröße den Blasformen zugeführt werden kann.

Grundsätzlich können die Kohlenstoffträger bzw. das Brennstoffrohmaterial und das Zundermaterial getrennt in einer geeigneten Mühle bzw. einem Mahlsystem vermahlen und gemeinsam in einem insbesondere einstellbaren Mischungsverhältnis oder auch getrennt den Blasformen des Hochofens zugeführt werden. Besonders rationell und bevorzugt ist jedoch ein gemeinsamer Mahl-Sicht-Prozess, z.B. in einer Luftstrom-Wälzmühle.

Es wurde gefunden, dass ein Kohlenstaub-Zunder-Gemisch, in welchem der Zunderanteil 3 % beträgt, ein pneumatisch förderbares, einblasfertiges Gemisch ist, welches au-βerordentlich rationell und effizient vermahlen werden kann, zu einem signifikant verbesserten Abbrandverhalten im Hochofen führt und auch zu einem reduzierten Anfall von unverbrannter Kohle führen kann.

Im Vergleich zur normalen Verbrennung der Kohle und den bekannten PCI-Verfahren wurde eine deutliche Abbrandbeschleunigung des Reduktionsmittels, insbesondere des eingedüsten Kohlenstaubs und zumindest partiell des Kokses, festgestellt. Vorteilhaft ist außerdem, dass aufgrund der Zumischung von Zunder bei der Kohlenstaubinjektion eine geringere Menge an aufzugebendem Erz und Reduktionsmittel pro t Roheisenerzeugung eingesetzt werden muss. Es wurde außerdem festgestellt, dass durch die erfindungsgemäße Zumischung von Zunder zu Kohlenstaub eine Absenkung der Flammentemperatur erreicht wird, weshalb die Sauerstoffzugabe und dadurch die Gestellflächenleistung erhöht werden kann.

Des Weiteren besteht ein wesentlicher Vorteil der erfindungsgemäßen Brennstoff-Zunder-Mischung in der rationellen und effektiven Verwertung von Zundermaterial, insbesondere des in Walzprozessen und dergleichen in relativ großen Mengen anfallenden Walzenzunders. Im Wesentlichen ist Zunder ein bei der Warmformgebung und Wärmebehandlung auf einer Stahloberfläche gebildetes Eisen-(II, III)-oxid (Fe₃O₄ = FeO . Fe₂O₃), welches Beimischungen von Kalziumoxid CaO, Siliciumdioxid SiO₂. Aluminiumoxid Al₂O₃, Natriumoxid Na₂O, Magnesiumoxid MgO, Mangan und Spuren von Schwefel, P₂O₅, TiO₂, Zn, Zr, Cu, Cr, Co, V, Ni und Pb aufweist und beim Walzen und Schmieden abfällt (Walzenzunder bzw. Hammerschlag) bzw. von der Stahloberfläche abgespült, abgesprüht oder auch durch Entzundern oder Walzen entfernt wird.

Der Eisengehalt im Walzenzunder kann zwischen 30 und 80 % betragen, weshalb eine Verwertung unter dem Aspekt der Wirtschaftlichkeit und auch unter Umweltgesichtspunkten sinnvoll ist. Bisher erfolgt eine Verwertung in Form von pelletiertem oder brikettierten Walzenzunder, welcher zusammen mit dem Hochofenkoks und Möller über den Gichtverschluss einem Hochofen aufgegeben wird. Nachteilig ist jedoch die Notwendigkeit der Pelletierung bzw. Brikettierung, welche zusätzliche Verfahrensschritte erfordert.

Gemäß dem erfindungsgemäßen Verfahren zum Herstellen und Zuführen der erfindungsgemäßen Brennstoffmischung werden wenigstens ein fester Kohlenstoffträger oder auch ein Gemisch aus zwei oder mehr Kohlenstoffträgern und ein Zundermaterial als vorreduziertes eisenhaltiges Material einer Mühle zugeführt und gemeinsam vermahlen sowie mit einer vorgebbaren Korngröße nach dem PCI-Verfahren über Blasformen einem Hochofen zugeführt.

Erfindungsgemäß werden als feste Kohlenstoffträger bzw. als Brennstoffrohmaterial Kohle, insbesondere Steinkohle oder Braunkohle, oder eine Mischung von Kohle und Petrolkoks und ein Zundermaterial, beispielsweise Walzenzunder, welches einen Metall- bzw. Eisengehalt zwischen 30 und 80 % aufweisen kann, einer Mühle, beispielsweise einer Wälzmühle mit integriertem Sichter, in einem vorgebbaren Mischungsverhältnis aufgegeben und einem Mahl-Sichtprozess unterzogen.

Erfindungsgemäß beträgt der Zunderanteil in der Aufgabemischung 3 %.

Es ist zweckmäßig, ein Brennstoffrohmaterial bzw. -gemisch mit einem Heizwert > 3000 kKal/kg, einer Feuchte von etwa 15 % und einer Aufgabekorngröße von < 10 bis etwa 80 mm zu verwenden.

Der Walzenzunder kann getrennt von dem Brennstoffrohmaterial zur Mühlenaufgabe gefördert und erst in der Mühle dem Brennstoffmaterial bzw. den Brennstoffpartikeln zugemischt werden. Von Vorteil für den Mahl- und Sichtprozess und das gewünschte Mahlprodukt ist es jedoch, eine Mischeinrichtung, beispielsweise ein Mischbett oder eine Mischtrommel, der Kohlenmühle vorzuschalten und das Brennstoffrohmaterial mit dem Zundermaterial als Aufgabemischung zuzuführen, zu vermahlen und die Feingutmischung nach dem Sichter in einem Filter abzuscheiden und als einblasfertige Brennstoffmischung den Blasformen des Hochofens zuzuführen.

Sicherheitstechnisch vorteilhaft ist eine Vermahlung in inerter Atmosphäre. Durch Verwendung eines Heißgases, z.B. Rauchgas, welches in einem Heißgaserzeuger auf die erforderliche Temperatur gebracht wird, wird der Aufgabemischung die Feuchtigkeit entzogen und eine Mahl-Trocknung durchgeführt. Die Vermahlung kann auch in einer luftbetriebenen Mahlanlage mit Heißluft als Trockengas durchgeführt werden. Eine weitere Möglichkeit zur Zuführung von Heißgasen für den Mahl-Trocknungsprozess ist die Verwendung von Winderhitzerabgas oder Cowpergas.

Prinzipiell kann der Walzenzunder bei einer mechanischen Entzunderung mit einem hydraulischen Reinigungsvorgang oder bei Walz- und Transportprozessen durch Abrieb anfallen. In der Regel weist der Zunder eine hohe Feuchte (bis 90 %) auf und ist mit Schmierölen und Fetten aus den Walzprozessen belastet. Nach einer Nachbehandlung, z.B. in Absatzbecken oder durch Pressvorgänge, kann der Wassergehalt im Bereich von 2 bis 15 %, der Ölgehalt zwischen 0 und 5 % und die Korngröße etwa 0,5 mm bis maximal 50 mm betragen.

Von Vorteil ist eine Aufgabemischung aus Steinkohle und Walzenzunder. Die Rohkohle in dieser Mischung kann eine Korngröße etwa zwischen 0 und 10 mm (Warndtkohle) oder zwischen 0 und 50 mm aufweisen. Die Korngröße des Zunders kann bis maximal 50 mm betragen. Die Körnung nach der Mühle liegt bei 50 bis 80 % < 90 µm.

Grundsätzlich kann eine gemeinsame Vermahlung von Rohkohle bzw. Rohkohle und Petrolkoks und Zundermaterial in allen hierfür geeigneten Mahlsystemen und Mühlen, z. B. in Kugelmühlen und vertikalen Wälzmühlen und dergleichen, durchgeführt werden. Eine Aufgabemischung aus Kohle/Petrolkoks und Zundermaterial bewirkt keine negative Beeinflussung des Mahlprozesses.

Überraschenderweise wurde gefunden, dass die gemeinsame Vermahlung des festen Brennstoffrohmaterials, insbesondere Steinkohle, und des Zunders in einer Wälzmühle des LOESCHE-Typs außerordentlich kostengünstig, rationell und effizient durchgeführt werden kann. Außerdem wurde festgestellt, dass die einen Mahlprozess charakterisierenden Parameter, wie z.B. der spezifische Arbeitsbedarf und der Leistungsfaktor der Mühle, durch eine Zumischung von Walzenzunder zu Steinkohle oder zu einem Gemisch von Steinkohle und Petrolkoks von 3 % keine nachteilige Änderung erfahren. Auch die Korngrößenverteilung ist nahezu identisch, d.h. es gibt im Bereich von 50 % R 90 µm bis 0,05 % R 90 µm jeweils nur sehr geringe Unterschiede, z.B. des spezifischen Arbeitsbedarfs zwischen einer reinen Kohlevermahlung und der Vermahlung mit Zunder. Mit steigendem Anteil an Zunder in der Brennstoffmischung wurde sogar eine Reduzierung des Arbeitsbedarfs der Mühle festgestellt.

Besonders vorteilhaft ist ein verbessertes Zündverhalten des Brennstoff-Zunder-Gemisches in den Blasformen, welches auch auf Synergieeffekte der gemeinsamen Vermahlung von Walzenzunder und einem Brennstoffrohmaterial zurückgehen kann. So wurde festgestellt, dass nach dem gemeinsamen Mahlprozess Zunderpartikel an den Brennstoffpartikeln haften und trotz der Dichteunterschiede zwischen den Brennstoff- und Zunderpartikeln eine Separation weder beim Mahlen noch beim Sichten und auch nicht während der Zuführung und Injektion nach dem PCI-Verfahren stattfindet. Es wurde überraschenderweise gefunden, dass die innige Verbindung zwischen den Kohlepartikeln und den Zunderbestandteilen die Abbrandbeschleunigung signifikant erhöht.

Beide Komponenten werden im Rahmen des Mahlprozesses durch die Zerkleinerungsvorgänge unter jeder Walze in innigsten Kontakt gebracht. Es wird davon ausgegangen, dass die im Walzenzunder vorliegenden Metalloxide quasi aufgeschmiert am Kohlekorn bzw. den Kohlepartikeln anhaften. Vorteilhaft hierfür sind mit hoher Wahrscheinlichkeit auch die im Zunder vorhandenen Ölreste, die den Verbindungs- bzw. Verklebungsprozess unterstützen. Diese innige Verbindung zwischen dem zu verbrennenden Kohlekorn und den Zunderbestandteilen, bei denen es sich um Metalloxide mit einem definierten Redox-Potential und einer katalytischen Wirkung handelt, führt zu einem überraschend verbesserten Abbrandverhalten der Kohlestaubpartikel. Das erfindungsgemäße Brennstoffsystem bzw. das einblasfertige Brennstoff-Zunder-Gemisch bietet somit nicht nur die Möglichkeit, das Beiprodukt Zunder in einer außerordentlich einfachen und ökonomischen Weise der Roheisenerzeugung wieder zuzuführen, sondern ist gleichzeitig mit einer Optimierung des Hochofenprozesses verbunden.

Vorteilhaft ist des Weiteren, dass aufgrund der Zuführung des Walzenzunders über die Blasformen das Öl des Walzenzunders sehr hohen Temperaturen ausgesetzt ist und die Gefahr der Bildung schädlicher Verbrennungsprodukte sehr gering ist. Maßnahmen zur Verkapselung am Walzenzunder anhaftenden Öls, welche beispielsweise in der DE 100 38 566 A1 beschrieben sind, sind deshalb nicht erforderlich.

Vorrichtungsmäßig ist erfindungsgemäß vorgesehen, dass in einer Anlage für ein PCI-Verfahren vor der Mühle und getrennt von den Einrichtungen für das Brennstoffrohmaterial zusätzlich eine Fördereinrichtung und/oder eine Dosiereinrichtung für das in einem Vorratsbunker oder -silo gelagerte Zundermaterial, z.B. Walzenzunder, angeordnet sind.

Alternativ kann für eine Vormischung des Walzenzunders bzw. des vorreduzierten Eisenmaterials und des Brennstoffrohmaterials eine Vormischeinrichtung vor der Mühle angeordnet sein, so dass eine Aufgabemischung mit einem vorgebbaren Mischungsverhältnis gebildet und der Vermahlung, z.B. über einen Dosierbunker, zugeführt werden kann.

Außerdem kann es sich als zweckmäßig erweisen, wenn nach einem Filter, in welchem die Kohlenstaub-Zunder-Mischung aus der Mühle abgeschieden wird, und vor einem Silo zur Aufnahme der einblasfertigen Mischung eine weitere Mischeinrichtung vorgesehen ist.

In der Regel sind nach dem Feingutsilo Sendegefäße bzw. Zuführbehälter und ein Verteilungssilo angeordnet, und über Injektionsleitungen erfolgt die Zuführung der erfindungsgemäßen Brennstoffmischung in die Blasformen des Hochofens.

Es ist vorteilhaft, dass die erfindungsgemäße Brennstoffmischung in gleicher Weise wie Kohlenstaub nach dem PCI-Verfahren über die Blasformen den Hochofen zugeführt werden kann. Es wird beispielhaft auf den Firmenprospekt "Pulverized Coal Injection Systems" der Firma Paul Wurth S.A. verwiesen, in dem die gängigen Zuführsysteme mittels Schwerkraft oder pneumatisch, sowie Verteilungs- und Fördersysteme, einschließlich der Dicht- oder Dünnstromförderung sowie die Mess- und Regelungssysteme und eine mögliche Vorheizung des Kohlenstaubs im Einzelnen beschrieben sind.

Die Erfindung wird nachstehend anhand einer Zeichnung weiter erläutert; in der einzigen Zeichnung ist ein Anlagenschema zur Erläuterung der erfindungsgemäßen Brennstoffmischung sowie des Verfahrensablaufs und von Vorrichtungen der Anlage in stark schematisierter Weise dargestellt.

Der Verfahrensablauf lässt vier wesentliche Verfahrensschritte zur Herstellung und Verwendung einer neuen Brennstoffmischung für Blasformen eines Hochofens erkennen.

In einer ersten Stufe erfolgt die Vorbereitung der Komponenten für die erfindungsgemäße Brennstoffmischung 10, welche durch eine gemeinsame Vermahlung in einer Mühle 2 hergestellt wird. Im vorliegenden Beispiel ist für den Mahlprozess eine Luftstrom-Wälzmühle des LOESCHE-Typs vorgesehen. Es können jedoch auch andere vertikalen Wälzmühlen oder auch Kugelmühlen und dergleichen eingesetzt werden.

Ausgangsstoffe sind wenigstens ein fester Kohlenstoffträger 6, beispielsweise Kohle, insbesondere Steinkohle oder Braunkohle, oder ein Gemisch aus Steinkohle und Petrolkoks, nachfolgend kurz Rohkohle 6 genannt. Die Rohkohle 6 gelangt von einer Halde 8 in einen Rohkohlebunker 16 und über eine Fördereinrichtung bzw. Kohlenzuteilung 15 auf eine Fördereinrichtung 5, welche der Mühle 2 vorgelagert ist.

Als zweite Komponente wird als vorreduziertes Eisenmaterial 7 ein Zundermaterial, wie z.B. Walzenzunder, aus einem Zunderbunker 17 bzw. einer Lagereinrichtung mit Hilfe einer Fördereinrichtung bzw. Zunderzuteilung 14 der Fördereinrichtung 5 zur Herstellung einer Aufgabemischung 4 zugeleitet.

Alternativ kann die Aufgabemischung 4 auch in einem Mischbett oder einer Mischtrommel hergestellt werden, indem die Rohkohle und das Zundermaterial miteinander vermischt und über einen Dosierbunker der Mühle aufgegeben werden (nicht dargestellt). Zweckmäßig ist es, die Aufgabemischung 4 aus Rohkohle 6 und Walzenzunder 7 in einem vorgebbaren Mischungsverhältnis der Mühle 2 zuzuführen.

In einem zweiten Verfahrensschritt erfolgt die Vermahlung der Aufgabemischung 4 zu einer einblasfertigen Brennstoffmischung 10. Dies erfolgt im vorliegenden Ausführungsbeispiel in einer Luftstrom- Wälzmühle 2 und im Inertbetrieb. Unter Zuführung eines in einem Heißgaserzeuger 11 auf die erforderliche Trocknungstemperatur erhitzten Inert- bzw. Heißgases 9 wird die Aufgabemischung 4 einer Mahl-Trocknung unterzogen. Das Heißgas 9 kann vorteilhaft im Kreislauf gefahren werden (nicht dargestellt), und der Heißgaserzeuger 11 kann z.B. mit Gichtgas betrieben werden.

Es ist von besonderem Vorteil, dass die Vermahlung der Brennstoff-Zunder-Aufgabemischung 4 in der Mühle 2 in gleicher Weise wie die Vermahlung von Rohkohle zu Kohlenstaub durchgeführt werden kann. Der aufgegebene Walzenzunder 7 hat in der Regel eine Vorbehandlung zur Reduzierung des Wasseranteils und des anhaftenden Öls durchlaufen. Durch die Mahl-Trocknung der Aufgabemischung 4 in der Mühle 2 mit integriertem Sichter 3 wird mit dem einblasfertigen Brennstoff-Zunder-Gemisch 10 ein Brennstoffsystem hergestellt, welches den Hochofenprozess optimiert.

In einem nachgeschalteten Filter 12, beispielsweise einem Gewebe- oder Schlauchfilter, wird die staubförmige Brennstoff-Zunder-Mischung 10 abgeschieden und gelangt über ein Zellrad 18 in einen Silobehälter 20.

Der Silobehälter 20 symbolisiert mit den weiteren Einrichtungen zur pneumatischen Zuführung des einblasfertigen Brennstoff-Zunder-Gemisches 10 den dritten Verfahrensschritt. Dieser beinhaltet die Silolagerung, die Regelung der pneumatischen Zuführung des einblasfertigen Brennstoff-Zunder-Gemisches 10 mit Hilfe eines Stickstoff-Druckbehälters 21, Sendegefäßen oder Zuführbehältern 22, 23 und eines Verteilungsbehälters 24 sowie einer Verbindungsleitung bzw. Förderleitung 25. Von dem Verteilungsbehälter 24 gehen entsprechend der Anzahl der Blasformen 27 Injektionsleitungen 26 für die Blasformen 27 ab, über welche das einblasfertige Brennstoff- bzw. Rohkohle-Zunder-Gemisch 10 zusammen mit dem Heißwind eingeblasen wird.

Aufgrund der hohen Temperaturen von etwa >2000°C im Bereich der Blasformen des Hochofens verbrennt der Kohlenstoff des Brennstoffes zu Kohlenmonoxid, welches das Eisenoxid der Erze unter Bildung von Kohlendioxid zu Eisen reduziert. Da es sich bei den Zunderpartikeln des Brennstoff-Zunder-Gemischs vornehmlich um Eisenoxide handelt, werden diese ebenfalls reduziert.

Ein wesentlicher Vorteil des erfindungsgemäßen Brennstoffgemisches, bestehend aus einer einblasfertigen Brennstoff-Zunder-Mischung, ist darin zu sehen, dass die Reduktionsmittelmenge für den Zunder gegenüber einer vergleichbaren Menge aufzugebenden Erzes, bezogen auf den Metallinhalt, geringer ist. Gleichzeitig wird eine Verwertung eines Beiproduktes erreicht. Vorteilhaft ist auch, dass insbesondere ölkontaminiertes Zundermaterial eingesetzt werden kann. Es hat sich außerdem gezeigt, dass die Zuführung des erfindungsgemäßen Brennstoff-Zunder-Gemisches über die Blasformen des Hochofens zu einer Optimierung des Hochofenprozesses, z.B. durch Erhöhung der Abbrandbeschleunigung des Reduktionsmittels, vornehmlich der eingedüsten Kohle und zumindest partiell auch des Kokses führt. Weitere Vorteile sind die rationelle, effektive Herstellung und Zuführung der erfindungsgemäßen Brennstoffmischung.

## Patentansprüche

1. Brennstoffmischung zur Zuführung in Blasformen bei der Roheisenerzeugung im Hochofen,
mit wenigstens einem festen Kohlenstoffträger (6) und einem Zundermaterial (7), welche als ein einblasfertiges Brennstoff-Zunder-Gemisch (10) über die Blasformen (27) zuführbar sind,
**dadurch gekennzeichnet,**
**dass** das einblasfertige Brennstoff-Zunder-Gemisch (10) eine Kohlenstaub-Zunder-Mischung und pneumatisch förderbar ist und einen Zunderanteil von 3% aufweist.

2. Brennstoffmischung nach Anspruch 1,
**dadurch gekennzeichnet,**
**dass** die Kohlenstaub-Zunder-Mischung eine Körnung von 50 bis 80% < 90µm aufweist.

3. Brennstoffmischung nach Anspruch 1 oder 2,
**dadurch gekennzeichnet,**
**dass** als ein Ausgangsmaterial für die Kohlenstaub-Zunder-Mischung (10) vorbehandeltes Zundermaterial (7) mit einem Wassergehalt von 2 bis 15%, einem Ölgehalt zwischen 0 und 5% und einer Korngröße bis maximal 50 mm eingesetzt ist.

4. Brennstoffmischung nach einem der Ansprüche 1 bis 3,
**dadurch gekennzeichnet,**
**dass** in der Kohlenstaub-Zunder-Mischung (10) als fester Kohlenstoffträger (6) Kohle, eine Kohlemischung, Koks oder ein Kohle-Koks-Gemisch enthalten ist.

5. Brennstoffmischung nach einem der vorhergehenden Ansprüche,
**dadurch gekennzeichnet,**
**dass** die Kohlenstaub-Zunder-Mischung (10) durch gemeinsame Vermahlung von Steinkohle, Braunkohle, granulierter Kohle, einer Kohlenmischung oder einem Gemisch aus Kohle und Petrolkoks und dem Zundermaterial (7) in einer Mühle mit einem integrierten Sichter herstellbar und pneumatisch mit Hilfe eines Fördergases aus Druckbehältern (21) über Sende- oder Zuführbehälter (22, 23) und einen Verteilerbehälter (24) den Injektionsleitungen (26) und Blasformen (27) zuführbar ist.

6. Brennstoffmischung nach einem der vorhergehenden Ansprüche,
**dadurch gekennzeichnet,**
**dass** die einblasfertige Kohlenstaub-Zunder-Mischung (10) Zundermaterial (7) mit einem Eisengehalt von 30 bis 80% enthält.

7. Verfahren zur Herstellung und Zuführung einer Brennstoffmischung nach einem der vorhergehenden Ansprüche,
bei welchem wenigstens ein fester Kohlenstoffträger (6) und ein Zundermaterial (7) in einer Mühle (2) vermahlen und gesichtet und als ein einblasfertiges Brennstoff-Zunder-Gemisch (10) über Blasformen (27) einem Hochofen (28) zugeführt werden,
**dadurch gekennzeichnet,**
**dass** der Mühle (2) eine Aufgabemischung (4) mit einem Zunderanteil von 3% und einem Eisengehalt im Zundermaterial (7) von 30 bis 80% aufgegeben und in einer Mahltrocknung zu einer einblasfertigen, pneumatisch förderbaren Kohlenstaub-Zunder-Mischung (10) mit einer Körnung von 50 bis 80% < 90µm vermahlen wird.

8. Verfahren nach Anspruch 7,
**dadurch gekennzeichnet,**
**dass** als fester Kohlenstoffträger (6) Kohle, eine Kohlemischung, Koks oder ein Gemisch aus Kohle und Petrolkoks einem gemeinsamen Mahlprozess mit dem Zundermaterial (7) unterworfen wird und die einblasfertige Kohlenstaub-Zunder-Mischung (10) über eine Förder- und Verteilungseinrichtung (20 bis 26) über die Blasformen (27) in den Hochofen (28) eingeblasen wird.

9. Verfahren nach Anspruch 7 oder 8,
**dadurch gekennzeichnet,**
**dass** der feste Kohlenstoffträger (6) über eine Zuteilung (15) und das Zundermaterial (7) über eine Zunderzuteilung (14) einer Vormischeinrichtung (5) zugeführt wird, in welcher die Aufgabemischung (4) für die Mühle (2) hergestellt wird.

10. Verfahren nach einem der Ansprüche 7 bis 9,
**dadurch gekennzeichnet,**
**dass** die Vermahlung in einer inertisierten oder luftbetriebenen Mühle (2) durchgeführt wird und zur Mahltrocknung ein Inertgas (9) oder Heißluft, welche in einem Heißgaserzeuger (11) auf die erforderlichen Temperaturen erhitzt wird, zugeführt wird.

11. Verfahren nach einem der Ansprüche 7 bis 10,
**dadurch gekennzeichnet,**
**dass** für die Aufgabemischung (4) ein festes Brennstoffmaterial mit einem Heizwert > 3000 kKal/kg, einer Feuchte von etwa 15% und einer Korngröße bis maximal 80 mm und ein vorbehandeltes Zundermaterial (7) mit einem Wassergehalt im Bereich von 2 bis 15%, einem Ölgehalt zwischen 0 und 5% und einer Korngröße bis maximal 50 mm in der Vormischeinrichtung (5) vor der Mühle (2) gemischt werden.

12. Verfahren nach einem der Ansprüche 7 bis 11,
**dadurch gekennzeichnet,**
**dass** die Aufgabemischung (4) in einer vertikalen Wälzmühle (2) mit integriertem Sichter (3) vermahlen wird und nach der Sichtung die einblasfertige Kohlenstaub-Zunder-Mischung (10) mit dem Zunderanteil von 3% und der Körnung von 50 bis 80% < 90µm pneumatisch mit Hilfe eines Fördergases oder eines Gasgemisches aus einem Druckgasbehälter (21) in eine Förderleitung (25) gefördert und über ein kontinuierliches Einschleussystem und eine Verteilungseinrichtung (24) und Injektionsleitungen (26) den Blasformen (27) zugeführt wird.

## Claims

1. Fuel mixture to be supplied into tuyeres during the production of pig iron in a blast furnace,
having at least one solid carbon carrier (6) and a cinder material (7) which can be supplied as a ready-to-inject fuel-cinder mixture (10) via the tuyeres (27),
**characterised in that**
the ready-to-inject fuel-cinder mixture (10) is a coal dust-cinder mixture, can be pneumatically conveyed and comprises a cinder portion of 3%.

2. Fuel mixture according to claim 1,
**characterised in that**
the coal dust-cinder mixture has a particle size of 50 to 80% < 90 µm.

3. Fuel mixture according to claim 1 or 2,
**characterised in that**
pre-treated cinder material (7) with a water content of 2 to 15%, an oil content of between 0 and 5% and a particle size of up to maximum 50 mm is used as a starting material for the coal dust-cinder mixture (10).

4. Fuel mixture according to one of the claims 1 to 3,
**characterised in that**
coal, a coal mixture, coke or a coal-coke mixture is contained in the coal dust-cinder mixture (10) as a solid carbon carrier (6).

5. Fuel mixture according to one of the preceding claims,
**characterised in that**
the coal dust-cinder mixture (10) can be produced through joint grinding of hard coal, brown coal, granulated coal, a coal mixture or a mixture of coal and petroleum coke and the cinder material (7) in a mill with an integrated classifier and can be supplied pneumatically with the aid of a feed gas from pressurised containers (21) via sending or supply containers (22, 23) and a distribution container (24) to the injection lines (26) and tuyeres (27).

6. Fuel mixture according to one of the preceding claims,
**characterised in that**
the ready-to-inject coal dust-cinder mixture (10) contains cinder material (7) with an iron content of 30 to 80%.

7. Method for producing and supplying a fuel mixture according to one of the preceding claims,
wherein at least one solid carbon carrier (6) and a cinder material (7) are ground and classified in a mill (2) and supplied as a ready-to-inject fuel-cinder mixture (10) via tuyeres (27) to a blast furnace (28),
**characterised in that**
a feed mixture (4) with a cinder portion of 3% and an iron content in the cinder material (7) of 30 to 80% is fed to the mill (2) and ground in a grinding-drying process to a ready-to-inject, pneumatically conveyable coal dust-cinder mixture (10) with a particle size of 50 to 80% < 90 µm.

8. Method according to claim 7,
**characterised in that**
coal, a coal mixture, coke or a mixture of coal and petroleum coke are subjected as a solid carbon carrier (6) to a joint grinding process with the cinder material (7) and the ready-to-inject coal dust-cinder mixture (10) is injected by means of a delivery and distribution device (20 to 26) via the tuyeres (27) into the blast furnace (28).

9. Method according to claim 7 or 8,
**characterised in that**
the solid carbon carrier (6) is fed via a proportioning means (15) and the cinder material (7) via a cinder proportioning means (14) to a premixing device (5), in which the feed mixture (4) is produced for the mill (2).

10. Method according to one of the claims 7 to 9,
**characterised in that**
the grinding is carried out in an inertised or air-swept mill (2) and for the grinding-drying process an inert gas (9) or hot air which is heated in a hot gas generator (11) to the required temperatures is supplied.

11. Method according to one of the claims 7 to 10,
**characterised in that**
for the feed mixture (4) a solid fuel material with a calorific value > 3000 Kcal/kg, a moisture of around 15% and a particle size of up to maximum 80 mm and a pre-treated cinder material (7) with a water content in the range of from 2 to 15%, an oil content of between 0 and 5% and a particle size of up to maximum 50 mm are mixed in the premixing device (5) upstream of the mill (2).

12. Method according to one of the claims 7 to 11,
**characterised in that**
the feed mixture (4) is ground in a vertical roller mill (2) with integrated classifier (3) and after classification the ready-to-inject coal dust-cinder mixture (10) with the cinder portion of 3% and the particle size of 50 to 80% < 90 µm is conveyed pneumatically with the aid of a feed gas or a gas mixture from a pressurised gas container (21) into a feed line (25) and is supplied via a continuous supply system and a distribution device (24) and injection lines (26) to the tuyeres (27).

## Revendications

1. Mélange de combustibles destiné à alimenter des tuyères pour la production de fonte brute en haut-fourneau, comportant :
au moins un support solide de charbon (6), et un matériau de calamine (7) destiné à être fourni comme mélange combustible- calamine (10), prêt à être insufflé par les tuyères (27),
mélange **caractérisé en ce que**
le mélange combustible-calamine (10), prêt à être insufflé est un mélange de poussière de charbon et de calamine, transportable pneumatiquement et ayant une teneur de 3% de calamine.

2. Mélange de combustibles selon la revendication 1,
**caractérisé en ce que**
le mélange poussière de charbon-calamine a une granulométrie de 50-80 % < 90 µm.

3. Mélange de combustibles selon la revendication 1 ou 2,
**caractérisé en ce que**
la matière de départ du mélange poussière de charbon-calamine (10) est un matériau de calamine (7), prétraité ayant une teneur en eau comprise entre 2 et 15 %, une teneur en huile comprise entre 0 et 5% et une granulométrie allant au maximum jusqu'à 50mm.

4. Mélange de combustibles selon l'une des revendications 1 à 3,
**caractérisé en ce que**
le mélange poussière de charbon-calamine (10) contient comme support solide de charbon (6), du charbon, un mélange de charbon, de coke ou un mélange de charbon-coke.

5. Mélange de combustibles selon l'une des revendications précédentes,
**caractérisé en ce que**
le mélange poussière de charbon-calamine (10) est réalisé en broyant ensemble de la houille, de la lignite, du charbon granulé, un mélange de charbon ou un mélange de charbon et de coke de pétrole ainsi que de matériau de calamine (7) dans un broyeur avec un tamis intégré et fourni pneumatiquement par un gaz de transport d'un réservoir sous pression (21), par un réservoir d'émission ou d'alimentation (22, 23) et par un réservoir répartiteur (24) aux conduites d'injection (26) et aux tuyères (27).

6. Mélange de combustibles selon l'une des revendications précédentes,
**caractérisé en ce que**
le mélange poussière de charbon-calamine (10) prêt à être insufflé contient de la calamine (7) avec une teneur en fer comprise entre 30 et 80 %.

7. Procédé de fabrication et de fourniture d'un mélange de combustibles selon l'une des revendications précédentes,
selon lequel,
on broie et on tamise au moins un support solide de charbon (6), et un matériau de calamine (7) dans un broyeur (2), et on fournit un mélange combustible-calamine (10), susceptible d'être insufflé par des tuyères (27) à un haut-fourneau (28),
procédé **caractérisé en ce que**
le broyeur (2) reçoit un mélange (4) avec une teneur en calamine de 3% et une teneur en fer dans le matériau de calamine (7) comprise entre 30 et 80 % et on broie par un broyage à sec pour former un mélange poussière de charbon-calamine (10), prêt à être insufflé, transportable pneumatiquement, ayant une granulométrie comprise entre 50-80 % < 90 µm.

8. Procédé selon la revendication 7,
**caractérisé en ce que**
comme support solide de charbon (6), on utilise du charbon, un mélange de charbon, de coke ou un mélange de charbon et de coke de pétrole dans un procédé de broyage en commun avec le matériau de calamine (7) et on insuffle le mélange poussière de charbon-calamine (10), prêt à être insufflé, par une installation de transport et de répartition (20 -26), par des tuyères (27) dans le haut-fourneau (28).

9. Procédé selon la revendication 7 ou 8,
**caractérisé en ce que**
le support solide de charbon (6) est fourni par une alimentation (15) et le matériau de calamine (7) par une alimentation de calamine (14) a une installation de pré-mélange (5) qui réalise le mélange (4) alimentant le broyeur (2).

10. Procédé selon l'une des revendications 7 à 9,
**caractérisé en ce que**
le broyage est effectué dans un broyeur (2) rendu inerte ou fonctionnant avec de l'air et pour sécher le produit broyé, on fournit un gaz inerte (9) ou de l'air chaud qui est chauffé par un générateur de gaz chaud (11) aux températures requises.

11. Procédé selon l'une des revendications 7 à 10,
**caractérisé en ce que**
le mélange (4) contient un combustible solide ayant un pouvoir calorifique > à 3000 kKal/kg, une humidité de l'ordre de 15 % et une granulométrie allant au maximum jusqu'à 80 mm et le matériau de calamine (7), prétraité a une teneur en eau de l'ordre de 2 à 15 %, une teneur en huile comprise entre 0 et 5 % et une granulométrie de au maximum 50 mm, et il est fourni à l'installation de pré-mélange (5) en amont du broyeur (2) pour être mélangé.

12. Procédé selon l'une des revendications 7 à 11,
**caractérisé en ce que**
le mélange d'entrée (4) est broyé dans un broyeur à cylindres (2) vertical avec un tamis (3) intégré et après tamisage le mélange poussière de charbon-calamine (10), prêt à être insufflé, ayant une teneur en calamine de 3% et une granulométrie comprise entre 50-80 % < 90 µm est transporté pneumatiquement par un gaz de transport ou un mélange gazeux d'un réservoir de gaz sous pression (21) dans une conduite de transfert (25) et par un système de sas continu et une installation de répartition (24) ainsi que des conduites d'injection (26) pour alimenter les tuyères (27).
